# FASCICULE DE BREVET EUROPEEN

(11) **EP 0 579 642 B1**
(45) Date de publication et mention de la délivrance du brevet: **28.06.1995**
(21) Numéro de dépôt: 92907556.2
(22) Date de dépôt: 02.04.1992
(51) Int. Cl.: C23C 2/06

(54) **PROCEDE DE GALVANISATION ET ALLIAGE DE ZINC POUVANT ETRE UTILISE DANS CE PROCEDE**
VERFAHREN ZUR FEUERVERZINKUNG UND LEGIERUNG ZUR VERWENDUNG DER FEURVERZINKUNG
GALVANIZING METHOD AND ZINC ALLOY FOR USE THEREIN

(30) Priorité: 12.04.1991 FR 9104501
(43) Date de publication de la demande: 26.01.1994
(73) Titulaire: UNION MINIERE FRANCE S.A., F-93176 Bagnolet (FR)
(72) Inventeur: SOKOLOWSKI, Richard, Bruno, F-59194 Raches (FR); WEGRIA, Jean, Eugène, Lucien, Joseph, F-59500 Douai (FR)
(74) Mandataire: Saelemaekers, Juul
(86) Numéro de dépôt international: EP9200740
(87) Numéro de publication internationale: WO9218662

(56) Documents cités:
- EP-A- 0 046 458
- BE-A- 81 061
- DE-A- 3 734 203
- DE-A- 3 911 060

## Description

La présente invention se rapporte à un procédé de galvanisation au trempé d'une série d'objets individuels en acier, suivant lequel on utilise un bain de zinc contenant du silicium à une concentration pouvant aller jusqu'à la saturation.

Un tel procédé est connu par le document DE-A-3734203. Ce document concerne essentiellement la galvanisation au trempé d'objets d'acier contenant plus de 0,02 % (en poids) de silicium. Selon ce document la galvanisation d'un tel acier pose de graves problèmes, lorsqu'on utilise le procédé de galvanisation classique, c'est-à-dire lorsqu'on utilise a bain constitué essentiellement de zinc. En effet, on obtient dans ce cas des revêtements de zinc, qui sont à la fois trop épais et trop fragiles et qui, en plus, apparaissent grisés. Cela tient au fait que la couche constituée d'alliages fer-zinc, qui se forme à la surface de l'acier au contact avec a bain de galvanisation classique, croît linéairement en fonction du temps pendant toute la durée de l'immersion, lorsque l'acier contient plus de 0,02 % de silicium. Ceci n'est pas le cas avec les aciers contenant moins de silicium, la vitesse de croissance étant ici proportionnelle à la racine du temps d'immersion.
Toujours selon ce document, il a été constaté que la croissance linéaire de la couche d'alliages fer-zinc sur les aciers à plus de 0,02 % de silicium est due à la perturbation du réseau cristallin des alliages constituant la couche, par du silicium ayant diffusé de l'acier dans la couche, cette perturbation facilitant la diffusion du fer de l'acier à travers la couche.
Dès lors, il est proposé dans ce document de contrarier la diffusion du silicium de l'acier dans la couche par l'augmentation de l'activité du silicium au sein du bain. A cet effet, on utilise a bain de zinc contenant du silicium, de préférence saturé de silicium, non seulement lorsque tous les objets à galvaniser ont une teneur en silicium de plus de 0,02 %, mais également lorsqu'au moins a des objets à galvaniser a une telle teneur en silicium, c'est-à-dire lorsqu'il n'est pas exclu que parmi les objets à galvaniser il y en a dont la teneur en silicium ne dépasse pas 0,02 %, car il a été trouvé que la galvanisation dans a tel bain, d'aciers dont la teneur en silicium ne dépasse pas 0,02 %, mène à des très bons résultats qui sont tout à fait comparables à ceux obtenus avec ces types d'acier dans un bain classique.

La demanderesse a trouvé que ce procédé connu présente l'inconvénient de répondre insuffisamment aux besoins actuels des galvaniseurs.

Le but de la présente invention est de fournir un procédé tel que défini ci-dessus, qui évite cet inconvénient.

A cet effet, suivant l'invention
(a) ou bien on constitue ladite série de manière que tous les objets soient en un acier contenant tout au plus 0,02 % de silicium et le bain contient dans ce premier cas au moins 0,005 % de silicium et facultativement un ou plusieurs des éléments suivants: du plomb à une concentration pouvant aller jusqu'à la saturation, 0,001-0,015% d'aluminium et 0,002-0,1% de calcium, le reste étant du zinc et des impuretés inévitables;
(b) ou bien on constitue ladite série de manière qu'au moins un des objets soit en un acier contenant plus de 0,02 % de silicium et le bain contient dans ce second cas au moins 0,005% de silicium ainsi que
   soit 0,02-0,06% d'aluminium et 0,002-0,1% de calcium et facultativement du plomb à une concentration pouvant aller jusqu'à la saturation,
   soit 0,05-0,12% de nickel et facultativement un ou plusieurs des éléments suivants : du plomb à une concentration pouvant aller jusqu'à la saturation, 0,001-0,015% d'aluminium et 0,002-0,1% de calcium,
   le reste étant du zinc et des impuretés inévitables.

En effet, en ce qui concerne la galvanisation au trempé des aciers contenant tout au plus 0,02 % de silicium, c'est-à-dire des aciers exempts de ou à faible teneur en silicium, la demanderesse a trouvé, au contraire de ce qui est suggéré par le document DE-A-3734203 précité, que l'addition de silicium à un bain de galvanisation classique, c'est-à-dire un bain constitué essentiellement de zinc, mène à l'obtention de revêtements, qui sont nettement plus minces que les revêtements "classiques", c'est-à-dire les revêtements que l'on obtient avec des aciers contenant tout au plus 0,02 % de silicium dans un bain de galvanisation classique. Ainsi, par exemple, le revêtement formé sur un acier sans silicium plongé pendant 5 minutes dans un bain classique à 450°C a une épaisseur "classique" de 66 »m, tandis que l'on obtient sur le même acier et dans les mêmes conditions un revêtement d'une épaisseur de seulement 37 »m après addition de 0,03 % de silicium au bain. Inutile de dire que la consommation de zinc diminue dans la même mesure que l'épaisseur du revêtement. La réduction d'épaisseur est déjà substantielle lorsqu'on ajoute 0,005 % de silicium au bain.
Il est à noter ici qu'une épaisseur "classique", c'est-à-dire une épaisseur d'environ 70 »m, est devenue de moins en moins nécessaire dans de nombreux domaines de la technique. C'est ainsi, par exemple, que les constructeurs d'automobiles se contenteraient pour de nombreuses applications d'une épaisseur de revêtement de seulement environ 40 »m. Le volet (a) du procédé de la présente invention est donc particulièrement intéressant lorsqu'on a à galvaniser une série d'objets en acier sans ou à faible teneur en silicium (jusque 0,02 %) et qu'on veut obtenir une épaisseur de revêtement plus faible que l'épaisseur classique, plus particulièrement une épaisseur inférieure à 50 »m.

En ce qui concerne la galvanisation au trempé des aciers contenant plus de 0,02% de silicium, la demanderesse a trouvé, également à l'inverse de ce que suggère le document DE-A-3734203 précité, qu'il ne suffit pas d'ajouter du silicium au bain de zinc pour résoudre convenablement le problème de la croissance excessive des revêtements, mais qu'il faut ajouter à cet effet, outre 0,005 % ou plus de silicium, soit 0,02-0,06 % d'aluminium et 0,002-0,1 % de calcium, soit 0,05-0,12 % de nickel.
Les teneurs minimums en aluminium (0,02%) et nickel (0,05%) sont requises pour obtenir une réduction substantielle de l'épaisseur du revêtement. La teneur miniumum en silicium (0,005 % ) est nécessaire d'une part pour renforcer l'effet inhibiteur de l'aluminium et du nickel sur la croissance du revêtement, notamment lorsque l'acier à galvaniser contient jusqu'à 0,20 % de silicium, et d'autre part pour éviter la formation dans le bain de mattes nickel-fer. La teneur minimum en calcium (0,002 %) est nécessaire pour obtenir un revêtement qui est exempt ou pratiquement exempt de défauts de continuité du revêtement. Il s'est avéré difficile d'éviter ces défauts, même en présence de calcium, lorsque la teneur en aluminium est supérieure à 0,06 %. Une teneur en nickel supérieure à 0,12 % mène à la formation de composés intermétalliques Ni-Zn qui gênent. Le calcium ajouté au-delà de 0,1 % ne joue aucun rôle.
Compte tenu de ce qui précède il est évident que le bain de galvanisation selon le volet (b) du procédé de la présente invention est particulièrement intéressant, non seulement lorsqu'on a à galvaniser une série d'objets d'acier qui ont tous une teneur en silicium de plus de 0,02 %, mais également lorsqu'on doit galvaniser une série mixte constituée partiellement d'objets exempts ou à faible teneur en silicium (jusque 0,02 %) et partiellement d'objets à plus forte teneur en silicium, et, par conséquent, lorsqu'on doit galvaniser une série d'objets d'acier dont on ignore la composition, ce qui est généralement le cas dans la galvanisation à façon.
Il est à noter ici qu'il est déjà connu par le document CN-A-85109366 d'utiliser un bain de galvanisation constitué de 0,1 % de silicium, 0,2 % d'aluminium, 0,1 % de nickel, 0,1 % d'étain, le reste étant du zinc. Il doit s'agir d'un bain saturé de silicium, car la solubilité du silicium dans le zinc à 450°C, c'est-à-dire la température utilisée normalement en galvanisation, n'est que d'environ 0,03 %. Il n'est pas spécifié à quel type d'acier ce bain est destiné. Il n'est pas spécifié non plus si le bain est destiné à la galvanisation continue ou à la galvanisation d'objets individuels. Quoi qu'il en soit, la demanderesse a trouvé qu'un tel bain ne convient nullement à la galvanisation d'objets individuels, ce bain menant à coup sûr à de multiples défauts de continuité du revêtement, quelle que soit la teneur en silicium des objets à galvaniser.

La demanderesse a constaté également que la présence dans le bain d'au moins 0,005 % de silicium empêche la formation de mattes de fond (mattes fer-zinc), quelle que soit la teneur en silicium de l'acier à galvaniser, ce qui rend le procédé de l'invention encore plus attractif.

Il est souhaitable que le bain contienne dans les deux cas au moins 0,01 % de silicium, d'une part pour obtenir une réduction considérable de l'épaisseur de revêtement, plus particlièrement sur des aciers à 0-0,20 % de silicium, et d'autre part pour éviter à coup sûr la formation dans le bain de mattes de fond.
Il est également souhaitable que le bain contienne dans les deux cas du plomb à une concentration pouvant aller jusqu'à la saturation, par exemple 0,1 à 1,2 %, ceci pour diminuer la tension superficielle du bain.
Il est en outre souhaitable que le bain contienne dans le premier cas 0,001-0,015 % d'aluminium et/ou 0,002-0,1 % de calcium, ceci pour protéger le zinc contre l'oxydation; autrement il se forme une pellicule jaunâtre à la surface du bain, qui salit les objets galvanisés. Pour la même raison il est avantageux que le bain nickelifère utilisé dans le second cas contienne également 0,001-0,015 % d'aluminium et/ou 0,002-0,1 % de calcium. La teneur préférentielle en calcium est de 0,005-0,05 %.

Il est évident que la composition du bain évoluera au cours des opérations, les vitesses de consommation, par oxydation et autres réactions, des composants, zinc et additifs, à la température d'utilisation (normalement voisine de 450°C) et en présence de flux (ZnCl₂ et NH₄Cl) étant différentes, et pratiquement d'autant plus élevées que le métal est oxydable. Les déficits d'additifs par suite de l'oxydation portent essentiellement sur le silicium et le calcium ainsi que sur l'aluminium lorsque le calcium est absent.
Or la demanderesse a trouvé que l'on peut maintenir la composition du bain au cours des opérations de galvanisation en compensant la consommation de bain par l'addition au bain d'un alliage à base de zinc contenant
(a) dans le premier cas 0,1-1,5 % de silicium et facultativement un ou plusieurs des éléments suivants : 0,1-1,2 % de plomb, 0,01-0,8 % d'aluminium et 0,02-1 % de calcium ; et
(b) dans le second cas 0,1-1,5 % de silicium ainsi que
   soit 0,1-0,8 % d'aluminium et 0,02-1 % de calcium et facultativement 0,1-1,2 % de plomb,
   soit 0,05-0,12 % de nickel et facultativement un ou plusieurs des éléments suivants : 0,1-1,2 % de plomb, 0,01-0,8 % d'aluminium et 0,02-1 % de calcium.
L'alliage à base de zinc à mettre en oeuvre, de préférence sous la forme de lingots, peut contenir, suivant le cas ,
soit 0,1-1,5 % de Si et 0,1-1,2 % de Pb ;
soit 0,1-1,5 % de Si et 0,02-1 % de Ca ;
soit 0,1-1,5 % de Si, 0,01-0,8 % d'Al et 0,02-1 % de Ca ;
soit 0,1-1,5 % de Si, 0,01-0,8 % d'Al et 0,1-1,2 % de Pb ;
soit 0,1-1,5 % de Si, 0,02-1 % de Ca et 0,1-1,2 % de Pb ;
soit 0,1-1,5 % de Si, 0,01-0,8 % d'Al, 0,02-1 % de Ca et 0,1-1,2 % de Pb ;
soit 0,1-1,5 % de Si, 0,1-0,8 % d'Al et 0,02-1 % de Ca ;
soit 0,1-1,5 % de Si, 0,1-0,8 % d'Al, 0,02-1 % de Ca et 0,1-1,2 % de Pb ;
soit 0,1-1,5 % de Si et 0,05-0,12 % de Ni ;
soit 0,1-1,5 % de Si, 0,05-0,12 % de Ni et 0,1-1,2 % de Pb ;
soit 0,1-1,5 % de Si, 0,05-0,12 % de Ni et 0,01-0,8 % d'Al ;
soit 0,1-1,5 % de Si, 0,05-0,12 % de Ni, 0,01-0,8 % d'Al et 0,1-1,2 % de Pb ;
soit 0,1-1,5 % de Si, 0,05-0,12 % de Ni et 0,02-1 % de Ca ;
soit 0,1-1,5 % de Si, 0,05-0,12 % de Ni, 0,02-1 % de Ca et 0,1-1,2 % de Pb ;
soit 0,1-1,5 % de Si, 0,05-0,12 % de Ni, 0,01-0,8 % d'Al et 0,02-1 % de Ca ;
soit 0,1-1,5 % de Si, 0,05-0,12 % de Ni, 0,01-0,8 % d'Al, 0,02-1 % de Ca et 0,1-1,2 % de Pb ;
le reste étant du zinc et des impuretés inévitables.
Il est évident qu'on peut substituer à l'alliage à base de zinc un équivalent sous la forme d'au moins un alliage-mère et de zinc ou sous la forme d'au moins un alliage-mère et d'un alliage moins chargé d'additifs que l'alliage à remplacer.
C'est ainsi, par exemple, qu'on pourrait utiliser comme équivalent de 100 kg d'alliage de zinc à 1 % de Si et 0,1 % d'Al (premier cas) :
soit 10 kg d'alliage-mère à 10 % de Si et 1 % d'Al (préparé par la métallurgie des poudres) et 90 kg de Zn,
soit 10 kg d'alliage-mère à 10 % de Si (ex métallurgie des poudres), 1 kg d'alliagemère à 10 % d'Al et 89 kg de Zn,
soit 1 kg d'alliage-mère à 10 % d'Al et 99 kg d'alliage à 1,01 % de Si.

L'alliage à base de zinc défini ci-dessus peut être utilisé pour d'autres applications que celle décrite ci-dessus.

Dans ce qui précède tous les pourcentages sont en poids.

### EXEMPLE 1

Cet exemple concerne la galvanisation d'un acier ayant la composition suivante, en % en poids: 0,050 C, 0,28 Mn, 0,012 Si, 0,009 S, 0,014 P, 0,020 Al, 0,020 Ni, 0,020 Cr et 0,025 Cu.
Dans un premier essai on utilise un bain de zinc et dans un second essai un bain de zinc à 0,029 % de Si. Dans les deux cas la température du bain est de 450°C et la durée d'immersion de 5 minutes.
On obtient dans le premier essai un revêtement d'une épaisseur de 66 »m et dans le second essai un revêtement d'une épaisseur de seulement 39 »m.

### EXEMPLE 2

Cet exemple concerne la galvanisation d'un acier ayant la composition suivante, en % en poids : 0,144 C, 0,920 Mn, 0,092 Si, 0,010 S, 0,014 P, 0,048 Al, 0,020 Ni, 0,020 Cr, 0,025 Cu.
Dans un premier essai on utilise un bain de zinc à 0,029 % de Si, dans un deuxième essai un bain de zinc à 0,10 % de Ni et dans un troisième essai un bain de zinc à 0,10 % de Ni et 0,029 % de Si. Dans les trois essais la température du bain est de 450°C et la durée d'immersion de 5 minutes.
On obtient dans le premier essai une épaisseur de plus de 200 »m, dans le deuxième essai un épaisseur de 69 »m et dans le troisième essai une épaisseur de seulement 50 »m.

## Revendications

1. Procédé de galvanisation au trempé d'une série d'objets individuels en acier, suivant lequel on utilise un bain de zinc contenant du silicium à une concentration pouvant aller jusqu'à la saturation, caractérisé en ce que
(a) ou bien on constitue ladite série de manière que tous les objets soient en un acier contenant tout au plus 0,02 % de silicium et le bain de zinc contient dans ce premier cas au moins 0,005 % de silicium et facultativement un ou plusieurs des éléments suivants : du plomb à une concentration pouvant aller jusqu'à la saturation, 0,001-0,015 % d'aluminium et 0,002-0,1 % de calcium, le reste étant du zinc et des impuretés inévitables ;
(b) ou bien on constitue ladite série de manière qu'au moins un des objets soit en un acier contenant plus de 0,02 % de silicium et le bain de zinc contient dans ce second cas au moins 0,005 % de silicium ainsi que
soit 0,02-0,06 % d'aluminium et 0,002-0,1 % de calcium et facultativement du plomb à une concentration pouvant aller jusqu'à la saturation,
soit 0,05-0,12 % de nickel et facultativement un ou plusieurs des éléments suivants : du plomb à une concentration pouvant aller jusqu'à la saturation, 0,001-0,015 % d'aluminium et 0,002-0,1 % de calcium,
le reste étant du zinc et des impuretés inévitables,
et les pourcentages étant exprimés en poids.

2. Procédé selon la revendication 1, caractérisé en ce que le bain contient dans les deux cas au moins 0,01 % de silicium.

3. Procédé selon la revendication 1 ou 2, caractérisé en ce que le bain contient 0,1-1,2 % de plomb.

4. Procédé selon l'une quelconque des revendications 1-3, caractérisé en ce que le bain contient dans le second cas 0,02-0,06 % d'aluminium et 0,005-0,05 % de calcium.

5. Procédé selon l'une quelconque des revendications 1-4, caractérisé en ce qu'on maintient la composition du bain au cours du processus de galvanisation en compensant la consommation de bain par l'addition au bain soit d'un alliage à base de zinc contenant
(a) dans le premier cas 0,1-1,5 % de silicium et facultativement un ou plusieurs des éléments suivants : 0,1-1,2 % de plomb, 0,01-0,8 % d'aluminium et 0,02-1 % de calcium; et
(b) dans le second cas 0,1-1,5 % de silicium ainsi que
soit 0,1-0,8 % d'aluminium et 0,02-1 % de calcium et facultativement 0,1-1,2 % de plomb,
soit 0,05-0,12 % de nickel et facultativement un ou plusieurs des éléments suivants : 0,1-1,2 % de plomb, 0,01-0,8 % d'aluminium et 0,02-1 % de calcium,
soit d'un équivalent dudit alliage à base de zinc sous la forme d'au moins un alliage-mère et de zinc pur ou sous la forme d'au moins un alliage-mère et d'un alliage à base de zinc moins chargé d'additifs que l'alliage susdit.

6. Lingot d'alliage à base de zinc, notamment pour utilisation dans le procédé suivant la revendication 5, caractérisé en ce qu'il contient, en poids,
soit 0,1-1,5 % de Si et 0,02 -1 % de Ca ;
soit 0,1-1,5 % de Si, 0,01-0,8 % d'Al et 0,02-1 % de Ca ;
soit 0,1-1,5 % de Si et 0,1-1,2 % de Pb ;
soit 0,1-1,5 % de Si, 0,01-0,8 % d'Al et 0,1-1,2 % de Pb ;
soit 0,1-1,5 % de Si, 0,02-1 % de Ca et 0,1-1,2 % de Pb ;
soit 0,1-1,5 % de Si, 0,01-0,8 % d'Al, 0,02-1 % de Ca et 0,1-1,2 % de Pb ;
soit 0,1-1,5 % de Si, 0,1-0,8 % d'Al et 0,02-1 % de Ca ;
soit 0,1-1,5 % de Si, 0,1-0,8 % d'Al, 0,02-1 % de Ca et 0,1-1,2 % de Pb ;
soit 0,1-1,5 % de Si et 0,05-0,12 % de Ni ;
soit 0,1-1,5 % de Si, 0,05-0,12 % de Ni et 0,1-1,2 % de Pb ;
soit 0,1-1,5 % de Si, 0,05-0,12 % de Ni et 0,01-0,8 % d'Al ;
soit 0,1-1,5 % de Si, 0,05-0,12 % de Ni, 0,01-0,8 % d'Al et 0,1-1,2 % de Pb ;
soit 0,1-1,5 % de Si, 0,05-0,12 % de Ni et 0,02-1 % de Ca ;
soit 0,1-1,5 % de Si, 0,05-0,12 % de Ni, 0,02-1 % de Ca et 0,1-1,2 % de Pb ;
soit 0,1-1,5 % de Si, 0,05-0,12 % de Ni, 0,01-0,8 % d'Al et 0,02-1 % de Ca ;
soit 0,1-1,5 % de Si, 0,05-0,12 % de Ni, 0,01-0,8 % d'Al, 0,02-1 % de Ca et 0,1-1,2 % de Pb ;
le reste étant du zinc et des impuretés inévitables.

## Claims

1. A process for hot dip galvanizing a series of individual articles of steel, according to which a zinc bath is used which contains silicon at a concentration that may attain saturation, characterized in that
(a) either the series is constituted in such a way that all the articles are of a steel, the silicon content of which is lower than or equal to 0.02 %, and the zinc bath contains in this first case at least 0.005 % of silicon and optionally one or more of the following elements : lead at a concentration that may attain saturation, 0.001-0.015 % of aluminium and 0.002-0.1 % of calcium, the rest being zinc and unavoidable impurities ;
(b) or the series is constituted in such a way that at least one of the articles is of a steel, the silicon content of which is higher than 0.02 %, and the zinc bath contains in this second case at least 0.005 % of silicon as well as
either 0.02-0.06 % of aluminium and 0.002-0.1 % of calcium and optinally lead at a concentration that may attain saturation,
or 0.05-0.12 % of nickel and optionally one or more of the following elements : lead at a concentration that may attain saturation, 0.001-0.015 % of aluminium and 0.002-0.1 % of calcium,
the rest being zinc and unavoidable impurities,
and the percents being expressed by weight.

2. A process according to claim 1, characterized in that the bath contains in both cases at least 0.01 % of silicon.

3. A process according to claim 1 or 2, characterized in that the bath contains 0.1-1.2 % of lead.

4. A process according to any of the claims 1-3, characterized in that the bath contains in the second case 0.02-0.06 % of aluminium and 0.005-0.05 % of calcium.

5. A process according to any of the claims 1-4, characterized in that the composition of the bath is maintained during the galvanizing operation by compensating the bath consumption through addition to the bath
either of a zinc base alloy containing
(a) in the first case 0.1-1.5 % of silicon and optionally one or more of the following elements : 0.1-1.2 % of lead, 0.01-0.8 % of aluminium and 0.02-1 % of calcium ; and
(b) in the second case 0.1-1.5 % of silicon as well as
either 0.1-0.8 % of aluminium and 0.02-1 % of calcium and optionally 0.1-1.2 % of lead,
or 0.05-0.12 % of nickel and optionally one of more of the following elements : 0.1-1.2 % of lead, 0.01-0.8 % of aluminium and 0.02-1 % of calcium,
or of an equivalent of said alloy in the form of at least one mother alloy and pure zinc or in the form of at least one mother alloy and a zinc base alloy containing less additives than said alloy.

6. An ingot of zinc base alloy, especially for use in the process according to claim 5, characterized in that it contains, in percent by weight,
either 0.1-1.5 % of Si and 0.02-1 % of Ca ;
or 0.1-1.5 % of Si, 0.01-0.8 % of Al and 0.02-1 % of Ca ;
or 0.1-1.5 % of Si and 0.1-1.2 % of Pb ;
or 0.1-1.5 % of Si, 0.01-0.8 % of Al and 0.1-1.2 % of Pb ;
or 0.1-1.5 % of Si, 0.02-1 % of Ca and 0.1-1.2 % of Pb ;
or 0.1-1.5 % of Si, 0.01-0.8 % of Al, 0.02-1 % of Ca and 0.1-1.2 % of Pb ;
or 0.1-1.5 % of Si, 0.1-0.8 % of Al and 0.02-1 % of Ca ;
or 0.1-1.5 % of Si, 0.1-0.8 % of Al, 0.02-1 % of Ca and 0.1-1.2 % of Pb ;
or 0.1-1.5 % of Si and 0.05-0.12 % of Ni ;
or 0.1-1.5 % of Si, 0.05-0.12 % of Ni and 0.1-1.2 % of Pb ;
or 0.1-1.5 % of Si, 0.05-0.12 % of Ni and 0.01-0.8 % of Al ;
or 0.1-1.5 % of Si, 0.05-0.12 % of Ni, 0.01-0.8 % of Al and 0.1-1.2 % of Pb ;
or 0.1-1.5 % of Si, 0.05-0.12 % of Ni and 0.02-1 % of Ca ;
or 0.1-1.5 % of Si, 0.05-0.12 % of Ni, 0.02-1 % of Ca and 0.1-1.2 % of Pb ;
or 0.1-1.5 % of Si, 0.05-0.12 % of Ni, 0.01-0.8 % of Al and 0.02-1 % of Ca ;
or 0.1-1.5 % of Si, 0.05-0.12 % of Ni, 0.01-0.8 % of Al, 0.02-1 % of Ca and 0.1-1.2 % of Pb.
the rest being zinc and unavoidable impurities.

## Patentansprüche

1. Galvanisationstauchverfahren für eine Serie von einzelnen Gegenständen aus Stahl, gemäß dem man ein Zinkbad verwendet, das Silizium mit einer Konzentration enthält, die bis zur Sättigung gehen kann, dadurch gekennzeichnet, daß
(a) man entweder die Serie auf eine Weise bildet, daß alle Gegenstände aus einem Stahl sind, der bis zu 0,02% Silizium enthält, und wobei das Zinkbad in diesem ersten Falle zumindest 0,005% Silizium enthält sowie fakultativ eines oder mehrere der folgenden Elemente: Blei mit einer Konzentration, die bis zur Sättigung reichen kann, 0,001-0,015% Aluminium und 0,002-0,1% Kalzium, wobei der Rest Zink und unvermeidbare Unreinheiten sind;
(b) oder man die Serie so bildet, daß zumindest einer der Gegenstände aus einem Stahl ist, der mehr als 0,02% Silizium enthält und wobei das Zinkbad in diesem zweiten Falle zumindest 0,005% Silizium enthält sowie 0,02-0,06% Aluminium und 0,002-0,1% Kalzium und falcultativ Blei mit einer Konzentration, die bis zur Sättigung reichen kann,
oder 0,05-0,12% Nickel und fakultativ eines oder mehrere der folgenden Elemente: Blei mit einer Konzentration, die bis zur Sättigung reichen kann, 0,001-0,015% Aluminium und 0,002-0,1% Kalzium, wobei der Rest Zink und unvermeidbare Unreinheiten sind, und wobei die Prozentsätze in Gewicht ausgedrückt sind.

2. Verfahren gemäß Anspruch 1, dadurch gekennzeichnet, daß das Bad in den beiden Fällen zumindest 0,01% Silizium enthält.

3. Verfahren gemäß Anspruch 1 oder 2, dadurch gekennzeichnet, daß das Bad 0,1-1,2% Blei enthält.

4. Verfahren gemaß einem der Ansprüche 1 bis 3, dadurch gekennzeichnet, daß das Bad in dem zweiten Fall 0,02-0,06% Aluminium und 0,005-0,05% Kalzium enthält.

5. Verfahren gemäß einem der Ansprüche 1 bis 4, dadurch gekennzeichnet, daß man die Zusammensetzung des Bades im Verlauf des Galvanisationsprozesses beibehält, indem man den Verbrauch des Bades kompensiert, indem man dem Bad hinzufügt:
entweder eine Legierung auf der Basis von Zink, die enthält
(a) in dem ersten Fall 0,1-1,5% Silizium und fakultativ eines oder mehrere der folgenden Elemente: 0,1-1,2% Blei, 0,01-0,8% Aluminium und 0,02-1% Kalzium; und
(b) in dem zweiten Fall 0,1-1,5% Silizum sowie entweder 0,1-0,8% Aluminium und 0,02-1% Kalzium und fakultativ 0,1-1,2% Blei,
oder
0,05-0,12% Nickel und fakultativ ein oder mehrere der folgenden Elemente: 0,1-1,2% Blei, 0,01-0,8% Aluminium und 0,02-1% Kalzium, oder
ein Äquivalent der Legierung basierend auf Zink in der Form von zumindest einer Mutterlegierung und reinem Zink oder in der Form von zumindest einer Mutterlegierung und einer Legierung auf der Basis von Zink, das weniger mit Additiven versetzt ist als die oben genannte Legierung.

6. Legierungsbarren auf der Basis von Zink, insbesondere zur Verwendung in dem Verfahren gemäß Anspruch 5, dadurch gekennzeichnet, daß er in Gewichtsanteilen enthält
entweder 0,1-1,5% Si und 0,02-1% Ca;
oder 0,1-1,5% Si, 0,01-0,8% Al und 0,02-1% Ca;
oder 0,1-1,5% Si und 0,1-1,2% Pb;
oder 0,1-1,5% Si, 0,01-0,8% Al und 0,1-1,2% Pb;
oder 0,1-1,5% Si, 0,02-1% Ca und 0,1-1,2% Pb;
oder 0,1-1,5% Si, 0,01-0,8% Al, 0,02-1% Ca und 0,1-1,2% Pb;
oder 0,1-1,5% Si, 0,1-0,8% Al und 0,02-1% Ca;
oder 0,1-1,5% Si, 0,1-0,8% Al, 0,02-1% Ca und 0,1-1,2% Pb;
oder 0,1-1,5% Si und 0,05-0,12% Ni;
oder 0,1-1,5% Si, 0,05-0,12% Ni und 0,1-1,2% Pb;
oder 0,1-1,5% Si, 0,05-0,12% Ni und 0,01-0,8% Al;
oder 0,1-1,5% Si, 0,05-0,12% Ni, 0,01-0,8% Al und 0,1-1,2% Pb;
oder 0,1-1,5% Si, 0,05-0,12% Ni und 0,02-1% Ca;
oder 0,1-1,5% Si, 0,05-0,12% Ni, 0,02-1% Ca und 0,1-1,2% Pb;
oder 0,1-1,5% Si, 0,05-0,12% Ni, 0,01-0,8% Al und 0,02-1% Ca;
oder 0,1-1,5% Si, 0,05-0,12% Ni, 0,01-0,8% Al, 0,02-1% Ca und 0,1-1,2% Pb;
wobei der Rest Zink und unvermeidbare Unreinheiten sind.
